# EUROPÄISCHE PATENTSCHRIFT

(11) **EP 0 205 114 B1**
(45) Veröffentlichungstag und Bekanntmachung des Hinweises auf die Patenterteilung: **07.03.1990**
(21) Anmeldenummer: 86107672.7
(22) Anmeldetag: 05.06.1986
(51) Int. Cl.: C07C 229/36, C23F 11/14

(54) **Spezielle Benzoylalanine und ihre Verwendung als Korrosionsinhibitoren für wässrige Systeme**
Special benzoyl alanines and their use as corrosion inhibitors in aqueous systems
Benzoylalanines spéciales et leur utilisation comme inhibiteurs de corrosion pour systèmes aqueux

(30) Priorität: 13.06.1985 DE 3521116
(43) Veröffentlichungstag der Anmeldung: 17.12.1986
(73) Patentinhaber: Henkel Kommanditgesellschaft auf Aktien, 40191 Düsseldorf (DE)
(72) Erfinder: Penninger, Josef, Dr., D-4010 Hilden (DE); Schmid, Karl Heinz, Dr., D-4020 Mettmann (DE); Geke, Jürgen, Dr., D-4000 Düsseldorf 1 (DE)

(56) Entgegenhaltungen:
- EP-A- 0 163 107
- CHEMICAL ABSTRACTS, Band 67, 1967, Seiten 6003-6004, Ref.Nr. 63985d, Columbus, Ohio, US; H. KATO et al."Addition of beta-benzoylacrylic acid and its ethyl ester to ethanolamine" & NIPPON KAGAKU ZASSHI 88(2), 224-7, 1967
- CHEMICAL ABSTRACTS, Band 89, Nr.15, 9. Oktober 1978, Seite 560, Ref.Nr. 129191e, Columbus, Ohio, US; S.G. AGBALYAN et al.: "Reaction of beta-aroylacrylic acids with monoethanolamine and diethanolamine" & ARM. KHIM. ZH. 1978, 31(2-3), 163-6
- CHEMICAL ABSTRACTS, Band 80, Nr.19, 13. Mai 1974, Seite 416, Ref.Nr.108473x, Columbus, Ohio, US; A. SAMMOUR et al.: "Reactions with B-aroylacrylic acids" & EGYPT. J. CHEM. 1972, 15(4), 311-27

## Beschreibung

Die Erfindung betrifft spezielle Benzoylalanine sowie ihre Verwendung als Korrosionsinhibitoren für wässrige Systeme.

In zahlreichen technischen Prozessen, in denen wässrige Medien mit metallischen Oberflächen, vornehmlich mit Oberflächen aus Eisen, Kupfer, Aluminium, Zink oder deren vielseitigen Legierungen in Berührung kommen, treten Korrosionsprobleme auf. Beispiele dafür sind Reinigungsprozesse mit wässrigen technischen Reinigerlösungen, Kühlprozesse mit wasserhaltigen Kühlmittelsystemen sowie die Kühlung und gleichzeitige Schmierung in der Bearbeitung von Metallen.

In der DE-AS 11 49 843 sind Halbamide der Maleinsäure oder Bernsteinsäure als Zusatzmittel für Brennstoffund Schmieröle offenbart. Ein Nachteil dieser Verbindungen ist jedoch, daß sie in den meisten Fällen nicht wasserlöslich sind und damit eine homogene Verteilung in der gesamten Prozeßflüssigkeit nicht gewährleistet werden kann.

Die EP-PS 0 002 780 offenbart ebenfalls Halbamide der Maleinsäure als Korrosionsinhibitoren für wässrige Systeme, wobei für die am Amid-Stickstoff gebundenen Alkylgruppen ein C-Zahlbereich von 9 bis 12 angegeben wird und außerdem die entstehenden Amidsäuren mit Mono-, Di- oder Trialkanolamiden oder deren Gemischen neutralisiert werden.

Als Korrosionsinhibitoren für Eisen in alkalischen Medien sind außerdem Alkenylbernsteinsäuren (DE-OS 29 43 963), langkettige Sulfonamidocarbonsäuren (DE -AS 12 98 670) Acylsarcosinate (Winnacker-Küchler, Chemische Technologie, C. Hanser-Verlag München (1960), Seite 199) oder Alkalimetallbenzoate vorgeschlagen worden. Für Eisen in schwach sauren Medien wurden bisher meist Fettamine oder Imidazoline verwendet, ohne daß sich damit ein vollauf befriedigender Erfolg erzielen ließ.

Als Korrosionsinhibitoren für Aluminium in alkalischen Medien finden meist Alkalimetallsilikate oder Alkalimetallbenzoate Verwendung, wobei auch diese den Anforderungen oft nicht gerecht werden. Ein besonderer Nachteil der erwähnten Verbindungen ist, daß sie nur in sehr hohen Konzentrationen wirksam sind.

Die Verwendung von Korrosionsinhibitoren der genannten Art führt dabei häufig neben ungenügendem Korrosionsschutz zu einer Reihe anwendungstechnischer Schwierigkeiten. Starkes Schäumen der Verbindungen in wässrigen Lösungen, schlechte Wasserlöslichkeit und/oder schlechte Wasserhärtestabilität oder unzureichende Lagerstabilität führen zu einer erheblichen Einschränkung in der praktischen Verwendung einiger der genannten Verbindungen. Dabei muß auch ein Augenmerk auf die oft zu hohe Toxizität der Verbindungen sowie ihre äußerst schlechte biologische Abbaubarkeit gerichtet werden.

In der deutschen Patentanmeldung mit dem Aktenzeichen P 34 16 120.1 wird die Verwendung von Benzoylalaninen als Korrosionsinhibitoren für wässrige Systeme offenbart, die ausgezeichnete Korrosionsschutz-Eigenschaften neben hoher Wasserlöslichkeit und geringem Schaumvermögen zeigen. Nachteilig an den genannten Verbindungen ist jedoch, daß sie empfindlich auf Veränderungen der Prozeßwasserhärte reagieren und außerdem keine befriedigende Temperaturstabilität aufweisen.

Überraschend wurde nun gefunden, daß man wässrige Systeme mit guten Korrosionsschutzeigenschaften, geringer Wasserhärteempfindlichkeit und hoher Temperaturstabilität erhält, wenn man als Korrosionsinhibitoren andere, spezielle Benzoylalanine verwendet.

Die Erfindung betrifft Verbindungen der allgemeinen Formel 1 in der R1 und R2 entweder
(a) beide für Wasserstoff oder
(b) beide für einen geradkettigen oder verzweigten Alkylrest mit 1 bis 6 C-Atomen oder
(c) R¹ für Wasserstoff und R² für einen geradkettigen oder verzweigten Alkylrest mit 1 bis 6 C-Atomen und

R³ für einen Rest -C(CH₃)ₘ(CH₂OH)₃-m stehen, in dem m eine ganze Zahl zwischen 0 und 3 bedeutet, sowie deren Alkali- und Ammoniumsalze mit Ammoniak, Mono-, Di- und Triethanolamin.

Die Erfindung betrifft außerdem die Verwendung von Verbindungen der allgemeinen Formel I, in der R1, R2 und R3 die oben genannten Bedeutungen haben, sowie von deren Alkali- oder Ammoniumsalzen mit Ammoniak, Mono-, Di- oder Triethanolamin als Korrosionsinhibitoren in wässrigen Systemen.

Insbesondere sind als Korrosionsinhibitoren solche Verbindungen der allgemeinen Formel (I) geeignet, in denen R¹ Wasserstoff oder ein Methylrest und R² ein Alkylrest mit 1 bis 4 C-Atomen ist. Bevorzugte Substituenten R² sind Methyl, Ethyl, Isopropyl und t-Butyl.

Die Herstellung der erfindungsgemäßen Benzoylalanine erfolgt nach an sich bekannten Methoden. Sie können beispielsweise vorteilhaft durch Friedel-Crafts-Acylierung von Benzol oder Alkylbenzolen mit Maleinsäureanhydrid und anschließende Addition geeigneter Amine an die Doppelbindung der im ersten Reaktionsschritt erhaltenen 3-Benzoylacrylsäuren in guten Ausbeuten synthetisiert werden. Den aufgezeigten Darstellungsweg zeigt das nachfolgende Reaktionsschema.

Die entsprechenden Alkali- oder Ammoniumsalze mit Ammoniak, Mono-, Di- oder Triethanolamin entstehen aus den gemäß dem Reaktionsschema dargestellten Verbindungen der allgemeinen Formel (I) durch Neutralisation mit wässrigen Alkalimetallhydroxidlösungen oder Lösungen von Mono-, Di- oder Triethanolaminen.

Die Benzoylalanine gemäß der Erfindung können als Korrosionsschutzmittel einzeln oder in Mischungen miteinander in beliebigem Verhältnis verwendet werden. Sie entfalten ihre vorteilhaften Wirkungen in wässrigen Lösungen, Dispersionen oder Emulsionen. Bereits bei geringer Konzentration der erfindungsgemäßen Benzoylalanine ist eine hohe Wirksamkeit vorhanden. So genügen beispielsweise für den Korrosionsschutz von Eisenoberflächen in alkalischen Medien bereits 0,5 kg . m-³, um eine hohe Wirksamkeit des Korrosionsschutzmittels zu erzielen. Bisher übliche Inhibitoren müssen demgegenüber in einer Konzentration von 2,5 bis 10 kg. m-³ angewendet werden.

Die erfindungsgemäßen speziellen Benzoylalanine weisen in den zur Anwendung kommenden Konzentrationen eine gute Wasserlöslichkeit sowie eine ausgeprägte Schaumarmut auf und sind ausgezeichnet lagerstabil. Bemerkenswert ist ihre gegenüber allen anderen bisher bekannten und für den Korrosionsschutz geeigneten Mitteln verbesserte Wasserhärtestabilität. Dies ermöglicht ihre Verwendung in wässrigen Systemen jeder Zusammensetzung, z.B. in Reinigungsmitteln auf wässriger Basis, Schmiermitteln für Kühlkreisläufe, Hydraulikflüssigkeiten usw.

Für die jeweiligen, die erfindungsgemäßen Verbindungen als Korrosionsinhibitoren enthaltenden wässrigen Systeme werden Verbindungen der allgemeinen Formel (I) oder deren Alkali- bzw. Ammoniumsalze nach an sich bekannten Methoden unmittelbar gelöst oder in Form wässriger Konzentrate, die eine sehr leichte Konfektionierbarkeit und gute Lagerstabilität zeigen, den jeweiligen wässrigen Systemen zugemischt.

Der Anmeldungsgegenstand wird durch die nachfolgenden Beispiele näher erläutert.

Die Bestimmung der Korrosionsschutzeigenschaften erfolgte durch Ermittlung des Massenabtrags (DIN 50905/1-4) sowie des Filterpapiertests (DIN 51360/2).

### Beispiel 1

Massenabtragstest: Je drei sorgfältig vorbehandelte und gewogene Metallstreifen (unlegierter Stahl, 80 x 15 x 1 mm) wurden in ein 1-1-Gefäß, das 800 ml Testwasser, 50 ml Pufferlösung sowie eine definierte Menge an zu untersuchender Substanz enthielt, gehängt und 3 h bei Raumtemperatur darin belassen. Die Lösung wurde mit einer Geschwindigkeit von 80 U . m-¹ gerührt.

Das als korrosives Medium benutzte Versuchswasser wurde nach DIN 51360/2 hergestellt und mit Ammoniak/Ammoniumchlorid auf einen pH-Wert von 9,0 gepuffert.

Nach Ablauf der Versuchszeit wurden die Metallstreiafen getrocknet und gewogen. Aus dem Gewichtsverlust wurde der Korrosionsschutzwert S, bezogen auf eine Blindprobe, berechnet:
Darin bedeuten: a = Gewichtsverlust der Probe
b = Gewichtsverlust der Blindprobe.

Die Ergebnisse des Massenabtragstests sind in Tabelle 1 wiedergegeben.

### Beispiel 2

Grauguß-Filterpapiertest:
Die Durchführung des Grauguß-Filterpapiertests erfolgte gemäß DIN 51360/2. Als Testmedium wurde Wasser mit einer Härte von 20°d entsprechend der DIN-Anweisung verwendet. Die beanspruchten Verbindungen wurden in Form des Diethanolamin-Salzes (pH-9,7) geprüft.

Die Bewertung wurde entsprechend obiger DIN-Norm in Korrosionsgrade vorgenommen:
0 = keine Korrosion
1 = Spuren von Korrosion
2 = leichte Korrosion
3 = mäßige Korrosion
4 = starke Korrosion

Die Prüfergebnisse sind in Tabelle 2 aufgeführt.

### Beispiel 3

### Prüfung der Wasserhärteempfindlichkeit.

Lösungen von 10 g der in Tabelle 3 aufgeführten Verbindungen der allgemeinen Formel (I) in 1 1 hartem Wasser (DIN 51360) wurden unter Rühren bei 70_{°}C 120 h getempert. Wenn nach dieser Zeit keine Ausfällungen beobachtet wurden, wurden diese Lösungen mit (+) bewertet. Ausfällungen nach 120 h bzw. schon nach 1 h wurden mit (-) bzw. (--) bewertet.

Zum Vergleich wurden Benzoylalanine gemäß der deutschen Patentanmeldung P 34 16 120.1 herangezogen. Die Ergebnisse sind der nachfolgenden Tabelle 3 zu entnehmen.

### Beispiel 4

### Prüfung der Temperaturstabilität.

Wässrige Lösungen von Verbindungen der allgemeinen Formel (I) mit einem Gehalt an Aktivsubstanz von 12,5 % und einem Diethanolamingehalt von 37,5 % (Rest Wasser) wurden unter Rühren bei 80_{°}C vier Wochen lang getempert.

Lösungen, die auch nach vier Wochen keinerlei Farbänderungen oder Wirkungsabfall zeigten, wurden mit (+) bewertet. Lösungen, die nach vier Wochen oder schon nach einer Woche eine Schwarzfärbung und einen Wirkungsabfall zeigten, wurden mit (-) bzw. (--) bewertet.

Zum Vergleich wurden Verbindungen nach der deutschen Patentanmeldung mit dem Aktenzeichen P 3416120.1 herangezogen.

Die Ergebnisse zeigt die nachfolgende Tabelle 4.

## Patentansprüche

1. Benzoylalanine der allgemeinen Formel (I) in der R¹ und R2 entweder
(a) beide für Wasserstoff oder
(b) beide für einen geradkettigen oder verzweigten Alkylrest mit 1 bis 6 C-Atomen oder
(c) R¹ für Wasserstoff und R2 für einen geradkettigen oder verzweigten Alkylrest mit 1 bis 6 C-Atomen und
R³ für einen Rest -C (CH₃)ₘ(CH₂0H)₃-ₘ stehen, in dem m eine ganze Zahl zwischen 0 und 3 bedeutet, sowie deren Alkali- und Ammoniumsalze mit Ammoniak, Mono-, Di- und Triethanolamin.

2. Verwendung eines oder mehrer Benzoylalanine der allgemeinen Formel (I) in der R¹ und R2 entweder
(a) beide für Wasserstoff oder
(b) beide für einen geradkettigen oder verzweigten Alkylrest mit 1 bis 6 C-Atomen oder
(c) R¹ für Wasserstoff und R² für einen geradkettigen oder verzweigten Alkylrest mit 1 bis 6 C-Atomen und
R³ für einen Rest -C (CH₃)m(CH2OH)3-m stehen, in dem m eine ganze Zahl zwischen 0 und 3 bedeutet, sowie deren Alkali- und Ammoniumsalze mit Ammoniak, Mono-, Di und Triethanolamin in Mengen von 0,01 bis 1,0 Gew.-%
als Korrosionsinhibitoren in wässrigen Systemen.

3. Verwendung von Benzoylalaninen nach Anspruch 2, dadurch gekennzeichnet, daß in der allgemeinen Formel (I)
R¹ Wasserstoff oder ein Methylrest und
R² ein Alkylrest mit 1 bis 4 C-Atomen sein können.

## Claims

1. Benzoylalanines corresponding to the following general formula in which R¹ and R2 either
(a) both represent hydrogen or
(b) both represent a linear or branched C₁₋₆ alkyl radical or
(c) R¹ represents hydrogen and R2 represents a linear or branched C₁₋₆ alkyl radical and
R³ represents a group -C(CH₃)m(CH₂0H)3-m, in which m is an integer of from 0 to 3, and alkali and ammonium salts thereof with ammonia, mono-, di- and triethanolamine.

2. The use of one or more benzoyl alanines corresponding to the following general formula in which R¹ and R² either
(a) both represent hydrogen or
(b) both represent a linear or branched C₁₋ₑ alkyl radical or
(c) R^{I} represents hydrogen and R² represents a linear or branched C₁₋₆ alkyl radical and
R³ represents a group -C(CH₃)m(CH20H)3-m, in which m is an integer of from 0 to 3,
and alkali and ammonium salts thereof with ammonia, mono-, di- and triethanolamine in quantities of from 0.01 to 1.0% by weight
as corrosion inhibitors in aqueous systems.

3. The use of benzoylalanines as claimed in claim 2, characterized in that, in general formula (I),
R¹ may be hydrogen or a methyl radical and
R2 may be a C₁₋₄ alkyl radical.

## Revendications

1 °) Des benzoylalanines de formule générale dans laquelle R₁ et R₂ représentent
a) tous les deux un hydrogène ou
b) tous les deux un radical alcoyle ayant de 1 à 6 atomes de Carbone en chaîne droite ou ramifiée, ou
c) R₁ représente de l'hydrogène et R₂ un radical alcoyle ayant de 1 à 6 atomes de Carbone en chaîne droite ou ramifiée,
R₃ représente un radical C(CH₃)ₘ(CH₂0H)₃-ₘ dans lequel m signifie un nombre entier entre 0 et 3, ainsi que leurs sels de métal alcalin ou d'ammonium avec l'ammoniac, la mono-, la di- ou la triéthanolami- ne.

2_{°}) Utilisation d'une ou plusieurs benzoylalanines de formule générale 1 dans laquelle R₁ et R₂ représentent
a) tous les deux de l'hydrogène
ou b) tous les deux un radical alcoyle ayant de 1 à 6 atomes de Carbone en chaîne droite ou ramifiée, ou c) R₁ représente de l'hydrogène et R₂ un radical alcoyle ayant de 1 à 6 atomes de Carbone en chaîne droite ou ramifiée,
R₃ représente un radical C(CH₃)m(CH₂0H)3-m dans lequel m signifie un nombre entier entre 0 et 3, ainsi que leurs sels de métal alcalin ou d'ammonium avec l'ammoniac, la mono-, la di- ou la triéthanol- amine en quantités de 0,01 à 1 % en poids en tant qu'inhibiteurs de corrosion dans des systèmes aqueux.

3_{°}) Utilisation des benzoylalanines selon la revendication 2 caractérisé en ce que dans la formule générale (I)
R₁ peut être de l'hydrogène ou un radical méthyle et
R₂ peut être un radical alcoyle ayant de 1 à 4 atomes de Carbone.
